# DEMANDE DE BREVET EUROPEEN

(11) **EP 0 082 086 A1**
(43) Date de publication de la demande: **22.06.1983**
(21) Numéro de dépôt: 82402302.2
(22) Date de dépôt: 15.12.1982
(51) Int. Cl.: H04R 7/02, H04R 7/12, H04R 31/00

(54) **Membrane de haut-parleur et procédé pour sa fabrication**

(30) Priorité: 16.12.1981 FR 8123534
(71) Demandeur: Guyot, Michel, F-92200 Neuilly Sur Seine (FR)
(72) Inventeur: Guyot, Michel, F-92200 Neuilly Sur Seine (FR)
(74) Mandataire: Picard, Jean-Claude Georges

(57) **Abrégé**

L'invention concerne une membrane de haut-parleur et un procédé pour sa fabrication.

La membrane peut être par exemple constituée d'un assemblage de panneaux (1, 5) de fibres résistantes continues, par exemple au carbone, imprégnées d'une résine synthétique polymérisable, la membrane étant constituée de deux couches (2,6) de panneaux s'étendant dans une direction radiale ou pratiquement radiale de la membrane et les fibres résistantes de l'autre couche de panneaux étant dirigées dans une direction perpendiculaire ou approximativement perpendiculaire aux génératrices de la membrane.

Le procédé consiste essentiellement à découper dans une nappe de fibres unidirectionnelles, et dans l'orientation voulue, des panneaux (1, 5), et à les disposer sur le noyau d'un moule chauffant pour assurer la polymérisation de la résine.

## Description

La présente invention concerne tout d'abord une membrane de haut-parleur de type composite, comportant un matériau de renforcement divisé imprégné par une matière homogène assurant la continuité de la structure de la membrane.

Dans certaines membranes de ce type, ladite matière est du papier et n'est donc que relativement homogène, et le matériau de renforcement divisé est constitué de bâtonnets de carbone; il s'agit de fibres coupées faisant au plus 10 mm et qui sont disséminées et collées dans la pâte, souvent sans orientation précise. Le carbone est ainsi très mal utilisé, et l'augmentation de poids et surtout de prix de revient que son utilisation entraine n'est pas compensée de façon optimale par un accroissement des qualités mécaniques et acoustiques de la membrane, dont l'homogénéité laisse par ailleurs à désirer.

Dans d'autres membranes, ladite matière est du polypropylène dans lequel, pour améliorer la rigidité, nécessaire surtout aux basses fréquences, on a incorporé une poudre, par exemple du talc. On connait aussi des membranes réalisées à partir du même genre de polymères, et incluant du graphite sous forme de poudre, pour densifier la matière synthétique et tenter de la rendre plus rigide.

Cependant, là encore le matériau de renforcement est très mal utilisé et ne permet que très imparfaitement d'obtenir les qualités voulues pour les membranes. Notamment, un tel matériau en poudre, de même qu'un matériau en bâtonnets, ne permet pratiquement pas d'obtenir une augmentation notable du module d'élasticité de la membrane.

Le but de la présente invention est de remédier à ces inconvénients de la technique antérieure, en ce qui concerne lesdites membranes composites.

A cet effet, une membrane de haut-parleur du type général spécifié au début est, conformément à l'invention, caractérisée en ce que ladite matière est constituée par une résine synthétique polymérisée, et en ce que ledit matériau de renforcement est constitué de fibres résistantes continues.

L'avantage déterminant de cette disposition de base réside dans le fait que l'on pourra ainsi commodément orienter lesdites fibres continues dans la ou les directions des contraintes dominantes, et ainsi éviter au maximum les déformations de la membrane. On pourra donc augmenter notablement la rigidité de la membrane dans les directions selon lesquelles le module d'élasticité doit être très élevé.

Ainsi, notamment, on pourra prévoir qu'une partie au moins desdites fibres résistantes continues sont dirigées essentiellement dans une direction radiale ou approximativement radiale de la membrane, ce qui permettra d'obtenir un module d'élasticité élevé dans cette direction radiale, ou encore qu'une partie au moins desdites fibres résistantes continues sont dirigées essentiellement dans une direction perpendiculaire ou approximativement perpendiculaire aux génératrices de la membrane, ce qui permettra d'obtenir un module d'élasticité élevé dans la direction circonférentielle.

De façon particulièrement avantageuse, on pourra prévoir des fibres résistantes continues dirigées, les unes dans l'une des deux directions ci-dessus définies, et les autres dans l'autre direction.

Ceci pourra être obtenu commodément dans une membrane de haut-parleur qui, conformément à un autre aspect de l'invention, sera caractérisée en ce qu'elle est réalisée sous la forme d'un stratifié, à savoir qu'elle comporte au moins une couche de fibres résistantes continues dirigées essentiellement dans une direction radiale ou pratiquement radiale de la membrane, et au moins une couche de fibres résistantes continues dirigées essentiellement dans une direction perpendiculaire ou approximativement perpendiculaire aux génératrices de la membrane.

Bien entendu, on pourra prévoir plus de deux couches superposées de l'un ou l'autre type, et par exemple alternées, ou encore une ou plusieurs couches dans lesquelles les fibres seront. à approximativement 45° des directions ci-dessus définies.

Quel que soit le mode de réalisation envisagé, on utilisera avantageusement, pour l'obtention des résultats ci-dessus, une fibre ayant un module d'élasticité particulièrement élevé et si possible à faible densité. On pourra utiliser à cet effet notamment des fibres de carbone à haut module d'élasticité, de bore, de kevlar, ou encore de verre (R ou E) .

Le carbone sera particulièrement avantageux, ayant une faible densité et un module d'élasticité particulièrement élevé. Ces deux propriétés sont particulièrement précieuses pour la constitution d'une membrane de haut-parleur, car elles permettront l'obtention d'une membrane peu dense et extrêmement rigide, impliquant un amortissement interne très élevé et un excellent rendement. Ces qualités sont particulièrement importantes pour le passage des basses fréquences.

Sur le plan de la réalisation pratique, une membrane conforme à la présente invention pourra encore être caractérisée en ce qu'elle est élaborée à partir de panneaux assemblés,de fibres résistantes continues préimprégnées d'une résine synthétique polymérisable.

Cette constitution en panneaux permettra facilement d'obtenir, par juxtaposition, exactement la conformation de membrane voulue, en forme de tronc de cône, de portion d'hyperboloide, d'ellipsoïde, de dôme, ou d'autres formes géométriques plus ou moins complexes, le nombre et la forme desdits panneaux étant déterminés en fonction des différentes courbures à obtenir et de la direction désirée pour les fibres dans chaque section.

Dans le cas le plus classique d'une membrane de haut-parleur en forme de tronc de cône, la membrane pourra donc se caractériser en ce que lesdits panneaux ont globalement la forme de secteurs de tronc de cône.

Les différents panneaux pourront se juxtaposer exactement, sans surépaisseur, mais il pourra être avantageux, au contraire, de faire en sorte que les bords radiaux des panneaux de fibres résistantes se superposentl'unl'autre pour constituer des nervures étroites, lesquelles s'étendent , de préférence, d'une extrémité à l'autre de la membrane.

On obtiendra de la sorte un certain nombre de nervures radiales de raidissement régulièrement réparties. Ces nervures pourront avoir une largeur de 2 à 3 mm. Cette disposition permettra d'augmenter encore le module d'élasticité de la membrane en direction exactement radiale,, et ceci moyennant un accroissement de poids négligeable.

D'une manière similaire, on pourra prévoir que les bords inférieurs et supérieurs d'au moins certains des panneaux de fibres résistantes se superposent l'un l'autre pour constituer une ou plusieurs nervures ou corrugations parallèles à la périphérie de la membrane.

On obtiendra ainsi la création de nervures ou corrugations analogues à celles que l'on rencontre sur lesmem- branes classiques, permettant une rigidification supplémentaire dans la direction perpendiculaire aux génératrices, ainsi qu'une diminution de la vitesse de propagation du son dans le matériau, entre le point d'attaque et le point d'attache périphérique.

Dans le cas d'une membrane en stratifié, on pourra encore prévoir qu'entre deux couches de fibres résistantes continues est intercalée une structure en nid d'abeilles. Cette structure, qui sera de l'ordre de quelques millimètres d'épaisseur, pourra par exemple être en aluminium ou encore en carton imprégné d'un composé phénolique, et permettra encore de rigidifier la membrane.

Le carton imprégné pourra très facilement se coller sur les couches de fibres résistantes préimprégnées.

Une membrane conforme à la présente invention pourra encore comporter intérieurement un voile collé et ayant une surface non-unie, par exemple en matériau non tissé (fibres de verre ou de polyester) fixé sur un léger support (40 g/m2) .

Cette disposition permettra d'atténuer la surtension des résonances.

Un élément décoratif, par exemple en polyester, blanc ou coloré, pourrait également être incorporé à une telle membrane et pourrait servir d'amortisseur des résonances.

L'invention concerne d'autre part un procédé de fabrication d'une membrane incluant une ou plusieurs des dispositions qui viennent d'être énumérées.

Lorsque la membrane sera constituée de panneaux, un procédé de fabrication d'une membrane conforme à la présente invention pourra en particulier être caractérisé en ce que lesdits panneaux sont découpés dans des nappes de fibres résistantes unidirectionnelles, préimprégnées d'une résine synthétique polymérisable.

Bien entendu, on choisira l'orientation des découpes dans la nappe en fonction de leur forme et de l'orientation que l'on désirera pour les fibres continues de la membrane (radiales ou approximativement radiales, perpendiculaires ou approximativement perpendiculaires aux génératrices).

De préférence, on élabore les découpes de panneaux dans des nappes dans lesquelles la résine synthétique représente au plus 30 à 40 % du volume total de la résine et des fibres, ceci pour obtenir la résistance à la traction optimale, lesdites fibres étant de préférence en carbone. Le préimprégné est donc relativement essoré, mais il conserve encore une relative pégosité, ce qui facilitera le positionnement des panneaux dans le moule.

On utilisera de préférence des nappes de fibres ayant une épaisseur de l'ordre de 125 u, ce qui, avec deux couches de panneaux, permettra d'obtenir une membrane de 1/4 mm d'épaisseur, et un poids de l'ordre de 10 g pour un diamètre de 20 cm.

Grâce à ce procédé, on obtiendra de plus une très grande homogénéité de la membrane, ce qui évitera les distorsions du son, notamment dans les hautes fréquences, lorsque le haut-parleur fonctionne surtout en rayonnement.

On a remarqué également qu'une membrane conforme à l'invention a une résonance propre très faible.

Un mode de moulage particulièrement avantageux, pour la mise en oeuvre d'un procédé conforme à la présente invention, pourra consister essentiellement en ce que l'on procède à la polymérisation de la résine synthétique dans un moule chauffant comportant une partie mâle ou noyau de forme complémentaire à la forme de la face concave de la membrane, lesdits panneaux étant placés sur ce noyau dans l'orientation voulue et éventuellement en plusieurs couches, ensuite de quoi l'on rabat, sur une embase dudit noyau, une couronne apte à presser entre elle et ladite embase le bord d'une feuille étanche recouvrant. ledit noyau revêtu des panneaux, une prise de vide prévue sur ladite embase communiquant avec l'espace ménagé sous ladite feuille.

On pourra ainsi faire l'économie de la pièce femelle du moule, tout en obtenant sur la membrane en cours de polymérisation une pression suffisante. En outre, la mise en oeuvre d'un tel moule est très rapide.

Un mode d'exécution de l'invention va maintenant être décrit à titre d'exemple nullement limitatif, avec référence aux figures du dessin annexé dans lequel :
- la figure 1 montre en perspective et schématiquement le positionnement d'une couche de panneaux en fibres résistantes continues préimprégnées par une matière synthétique polymérisable, par exemple une résine époxy, pour la constitution de tout ou partie d'une membrane de haut-parleur conforme à la présente invention ;
- la figure la est une vue en plan d'une nappe de fibres unidirectionnelles préimprégnées, montrant les emplacements correspondants des découpes des panneaux ;
- la figure 2 montre en perspective et schématiquement le positionnement d'une autre couche de panneaux en fibres résistantes continues préimprégnées par une matière synthétique polymérisable, par exemple une résine époxy, pour la constitution de tout ou partie d'une membrane de haut-parleur conforme à la présente invention ;
- la figure 2a est une vue en plan d'une nappe de fibres unidirectionnelles préimprégnées, montrant les emplacements correspondants des découpes des panneaux ;
- la figure 3 montre en perspective et schématiquement la superposition des couches des figures 1 et 2 pour la constitution d'une membrane de haut-parleur conforme à la présente invention, avec arrachement partiel ;
- la figure 4 est une vue schématique de la membrane, vue en bout, et montrant une autre caractéristique de l'invention ; et
-les figures 5 et 6 sont des vues schématiques, respectivement en perspective et en coupe axiale, d'un moule utilisable pour la mise en oeuvre d'un procédé conforme à un autre aspect de l'invention.

Dans la figure 1, on a référencé en 1 les panneaux, au nombre de huit dans cet exemple, pour la constitution d'une membrane 2 conforme a l'invention.

Comme on le voit, il s'agit de panneaux dont les fibres s'étendent d'une extrémité à l'autre de la membrane, à savoir radialement ou approximativement radialement. Les fibres continues, en carbone par exemple, étant primitivement toutes parallèles puisque les panneaux sont découpés dans une nappe 3 de fibres unidirectionnelles (figure la), il va de soi que seules les fibres centrales de chaque panneau sont rigoureusement radiales.

Comme on le voit également sur la figure 1, deux panneaux voisins se recouvrent légèrement par leurs bords radiaux, de sorte que l'on obtient sur la membrane huit raidisseurs radiaux 4 à espacements angulaires égaux (45°), dans le cas où les panneaux 1 découpés dans la nappe de fibres 3 (ou dans plusieurs nappes empilées) ont tous les mêmes dimensions.

La figure 2 représente une membrane 6 (ou une partie de membrane) constituée avec huit panneaux 5 de fibres découpés dans la ou les nappes 3 (figure 2a), mais en étant orientés à 90° par rapport à leur orientation selon la figure la. On obtient alors une membrane 6 dans laquelle les fibres résistantes s'étendent dans une direction perpendiculaire, ou approximativement perpendiculaire, aux directions radiales. Là encore, on peut prévoir des recouvrements entre les bords des panneaux, pour obtenir des raidisseurs radiaux 7.

Dans le mode de réalisation de la figure 3, on a constitué une membrane en stratifié 2-6, en superposant une membrane du type de celle de la figure 1 avec une membrane du type de celle de la figure 2. En positionnant angulairement, de façon convenable, la membrane 6 par rapport à la membrane 2, on peut faire en sorte que les raidisseurs 7 soient régulièrement intercalés entre les raidisseurs 4, la membrane stratifiée présentant alors seize nervures ou raidisseurs à espacements angulaires de. 22,5°.

Il va de soi que la membrane pourrait être constituée de plus de deux couches superposées ; comme spécifié plus haut, par ailleurs, une structure en nid d'abeilles ou analogue pourrait être intercalée entre deux couches de panneaux. (On n'a pas représenté sur le dessin toutes les dispositions complémentaires qui ont été évoquées dans ce qui précède de façon suffisamment explicite) .

On pourrait également prévoir des panneaux de fibres orientées à ⁺ 45° ou environ par rapport aux précédentes. Les panneaux seraient alors découpés comme indiqué enl' sur la figure la.

A la figure 4, on a montré une autre façon de-superposer légèrement le bord inférieur de certains panneaux et le bord supérieur des panneaux situés immédiatement au-dessous, ceci pour l'obtention de nervures ou corrugations 8 parallèles au bord périphérique 9 d'une membrane 10.

On pourra prévoir de telles corrugations sur toute l'étendue radiale de la membrane, ou seulement à proximité de son bord extérieur.

Bien entendu, dans ce cas, au moins une partie des panneaux auront une hauteur notablement inférieure au rayon de la membrane 10.

Aux figures 5 et 6, on a représenté schématiquement un procédé de moulage, conforme à l'invention, pour l'élaboration de membranes également conformes à l'invention.

On plaque sur un noyau conique 11 pourvu d'une embase 12 différents panneaux de fibres résistantes imprégnées 13 (en une ou plusieurs couches). Ces panneaux sont ensuite coiffés par une contre-forme éventuellement rainurée 14, qui peut être en tôle ou en une matière légèrement poreuse, mais qui épouse parfaitement la forme extérieure de l'ensemble des panneaux 13 posés sur le noyau. On étend ensuite sur l'ensemble une feuille étanche 15 pouvant être souple,ou semi-rigide et préformée comme la contre-forme 14, feuille qui est siliconnée et qui est réutilisable.

Enfin, on referme et on verrouille sur l'embase 12 une couronne 16 reliée à l'embase par une charnière, ce qui permet de presser de façon étanche le bord de la feuille 15 sur un joint torique 17 entourant le noyau 11 et logé dans une cannelure circulaire de l'embase 12. Il suffit alors de faire le vide sous la feuille 15, par une prise de vide 18 traversant l'embase, en communication avec une autre cannelure périphérique 19, pour que la contre-forme 14 presse les panneaux 13 sur le noyau 11 pendant toute la durée de la polymérisation.

Lorsque la polymérisation est terminée, on obtient, après refroidissement, un démoulage immédiat par simple ouverture de la couronne 16 et enlèvement de la feuille 15 et de la contre-forme 14.

Comme il va de soi, et comme il résulte d'ailleurs déjà de ce qui précède, l'invention ne se limite nullement à ceux de ses modes d'application et de réalisation qui ont été plus particulièrement envisagés ; elle en embrasse, au contraire, toutes les variantes.

Notamment, et quoique,dans les exemples ci-dessus décrits, on ait surtout envisagé la réalisation de membranes en forme de tronc de cône, l'invention pourrait être appliquée à la fabrication de membranes ayant bien d'autres formes, et par exemple une forme évasée, les génératrices de la membrane n'étant plus alors des droites,comnie dans le cas d'un tronc de cône, mais des courbes.

On pourrait également envisager de fabriquer, toujours sur la base des mêmes principes, des membranes du genre à facettes, c'est-à-dire dont l'intersection avec un plan perpendiculaire à l'axe aurait la forme non plus d'un cercle,comme dans le cas d'une membrane conique, mais la forme d'un polygone.

D'une façon générale, il ressort assez clairement de ce qui précède que l'invention permettra de réaliser toutes les formes de membrane actuellement connues.

## Revendications

1. Membrane de haut-parleur de type composite, comportant un matériau de renforcement divisé imprégné par une matière homogène assurant la continuité de la structure de la membrane, caractérisée en ce que ladite matière est constituée par une résine synthétique polymérisée, et en ce que ledit matériau de renforcement est constitué de fibres résistantes continues.

2. Membrane selon la revendication 1, caractérisée en ce qu'une partie au moins desdites fibres résistantes continues sont dirigées essentiellement dans une direction radiale ou approximativement radiale de la membrane.

3. Membrane selon la revendication 1, caractérisée en ce qu'une partie au moins desdites fibres résistantes continues sont dirigées essentiellement dans une direction perpendiculaire ou approximativement perpendiculaire aux génératrices de la membrane.

4. Membrane selon l'une quelconque des revendications précédentes, caractérisée en ce qu'elle est réalisée sous la forme d'un stratifié, à savoir qu'elle comporte au moins une couche (2) de fibres résistantes continues dirigées essentiellement dans une direction radiale ou pratiquement radiale de la membrane, et au moins une couche (6) de fibres résistantes continues dirigées essentiellement dans une direction perpendiculaire ou approximativement perpendiculaire aux génératrices de la membrane.

5. Membrane selon l'une quelconque des revendications précédentes, caractérisée en ce qu'elle comporte une ou plusieurs couches de fibres résistantes continues s'étendant sous approximativement - 45° par rapport aux directions radiales de la membrane.

6. Membrane selon l'une quelconque des revendications précédentes, caractérisée en ce que lesdites fibres résistantes continues constituant ledit matériau de renforcement sont des fibres de carbone à haut module d'élasticité, de bore, de kevlar, ou encore de verre (RouE).

7. Membrane selon l'une quelconque des revendications précédentes, caractérisée en ce qu'elle est élaborée à partir de panneaux (1,5) assemblés, de fibres résistantes continues préimprégnées d'une résine synthétique polymérisable.

8. Membrane selon la revendication 7, à forme générale en tronc de cône, caractérisée en ce que lesdits panneaux (1,5) ont globalement la forme de secteurs de tronc de cône ou la forme de trapèzes, plans ou courbes.

9. Membrane selon la revendication 7 ou 8, caractérisée en ce que les bords radiaux des panneaux de fibres résistantes se superposent l'un l'autre pour constituer des nervures étroites (4,7), lesquelles s'étendent, de préférence, d'une extrémité à l'autre de la membrane.

10. Membrane selon l'une quelconque des revendications 7 à 9, caractérisée en ce que les bords inférieurs et supérieurs d'au moins certains des panneaux de fibres résistantes se superposent l'un l'autre pour constituer une ou plusieurs nervures ou corrugations (8) parallèles à la périphérie (9) de la membrane (10).

11. Membrane selon l'une quelconque des revendications 4 à 10, à savoir du type stratifié, caractérisée en ce qu'entre deux couches de fibres résistantes continues est intercalée une structure en nid d'abeilles.

12. Membrane selon l'une quelconque des revendications précédentes, caractérisée en ce qu'elle présente intérieurement un voile collé et ayant une surface non-unie.

13. Procédé de fabrication d'une membrane conforme a l'une quelconque des revendications 7 à 12, caractérisé en ce que lesdits panneaux (1,5,1') sont découpés dans des nappes (3) de fibres résistantes unidirectionnelles, préimprégnées d'une résine synthétique polymérisable.

14. Procédé selon la revendication 13, caractérisé en ce que l'on élabore les découpes de panneaux dans des nappes (3) dans lesquelles la résine synthétique représente au plus 30 à 40 % du volume total de la résine et des fibres.

15. Procédé selon la revendication 13 ou 14, caractérisé en ce que l'on élabore les découpes de panneaux dans des nappes (3) de fibres, notamment de carbone ou matériaux à caractéristiques mécaniques voisines ayant une épaisseur de l'ordre de 125 microns.

16. Procédé selon l'une quelconque des revendications 13 à 15, caractérisé en ce que l'on procède à la polymérisation de la résine synthétique dans un moule chauffant- comportant une partie mâle ou noyau (11) de forme complémentaire à la forme de la face concave de la membrane, lesdits panneaux (13) étant placés sur ce noyau dans l'orientation voulue et éventuellement en plusieurs couches, ensuite de quoi l'on rabat, sur une embase (12) dudit noyau, une couronne (16) apte à presser entre elle et ladite embase le bord d'une feuille étanche (15) recouvrant ledit noyau (11) revêtu des panneaux (13), une prise de vide (18) prévue sur ladite embase communiquant avec l'espace ménagé sous ladite feuille.
